# FASCICULE DE BREVET EUROPEEN

(11) **EP 0 170 542 B1**
(45) Date de publication et mention de la délivrance du brevet: **07.09.1988**
(21) Numéro de dépôt: 85401110.3
(22) Date de dépôt: 05.06.1985
(51) Int. Cl.: B21B 9/00

(54) **Procédé de protection d'un métal solide contre l'oxydation - application au laminage**
Korrosionsschutzverfahren an einem festen Metall, Anwendung beim Walzen
Protection method against corrosion of a solid metal, its use in rolling

(30) Priorité: 07.06.1984 FR 8408903
(43) Date de publication de la demande: 05.02.1986
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Naud, Jean Michel, F-54350 Mont-Saint-Martin (FR); Vernet, Gilles, F-38000 Grenoble (FR); Goursat, Albert-Gilbert, F-78190 Voisins-Le-Bretonneux (FR); Wagner, Bruno, F-57000 Metz (FR)
(74) Mandataire: Vesin, Jacques

(56) Documents cités:
- EP-A- 0 084 902
- DE-A- 3 208 738
- PATENTS ABSTRACTS OF JAPAN, volume 7, no. 173(M-232)(1318) 30 juillet 1983

## Description

La présente invention concerne un procédé de protection d'un métal solide contre l'oxydation pendant une opération de laminage, selon le préambule de la revendication 1, ainsi qu'une installation de mise en oeuvre selon le préambule de la revendication 6.

Certains procédés métallurgiques, effectués sur les métaux solides chauffés et au contact de l'oxygène de l'air, entraînent la formation de couches d'oxyde qui nuisent à la qualité de surface du produit fini. Ce problème est bien connu dans le cas du traitement thermique où l'on utilise des atmosphères contrôlées réductrices constituées par un gaz porteur, tel que l'azote, l'argon ou un mélange de ces gaz avec l'hydrogène, auquel on ajoute éventuellement un gaz actif (hydrocarbure). Ces atmosphères permettent soit de maîtriser l'état de surface du métal, soit de modifier la composition superficielle du métal, par exemple en le carburant, mais dans tous les cas elles évitent l'oxydation.

Dans le cas des traitements thermiques le problème de l'oxydation des métaux solides soumis à ces traitements est résolu grâce à l'existence d'un confinement de l'atmosphère dû au four. Toutefois, ce confinement n'existe pas dans le cas d'autres procédés métallurgiques tels que le laminage.

Dans le cas particulier du laminage les problèmes d'oxydation et de décalaminage qu'ils exigent sur une chaîne de laminage sont très importants. En effet, les opérations suivantes apparaissent successivement sur une telle chaîne de laminage :
a) Entre le four et le train dégrossisseur, le décalaminage est réalisé mécaniquement et il est basé sur la différence de plasticité entre l'oxyde superficiel formé et le métal ;
b) Au cours du dégrossissage, le décalaminage est réalisé au moyen de cages de décalaminage intercalées, fonctionnant avec de l'eau sous pression élevée de l'ordre de 100 à 150 bars ;
c) En aval de la cage dégrossisseuse, un nouveau décapage hydraulique est effectué, avant la cage finisseuse, afin d'éliminer la calamine formée sur la table d'attente ;
d) Enfin, un décapage à l'acide est réalisé après le refroidisseur, pour éliminer les défauts de surface.

Ces multiples opérations entraînent un certain nombre d'inconvénients, à savoir une perte de métal par oxydation, une consommation d'énergie supplémentaire due au décalaminage à l'eau sous pression, une baisse sensible de la température du métal entraînée par le décalaminage à l'eau, et la recherche de débouchés pour les sulfates et chlorures de fer résultant du décapage acide.

Face à une telle situation, on observe actuellement une tendance à une évolution probable de l'opération .de laminage. Par exemple, dans le cas du laminage à chaud, on envisage l'utilisation du laminoir planétaire qui permet de fortes réductions d'épaisseur en une seule passe. Cette technique impose une très faible vitesse d'entrée du métal dans le laminoir planétaire afin d'éviter d'atteindre des vitesses trop élevées en sortie. Toutefois, ceci favorise une réoxydation du métal avant son entrée dans le laminoir planétaire. Par ailleurs, un décalaminage mécanique par grenaillage n'est pas envisageable car il poserait des problèmes de conditions de travail, d'implantation et d'incrustation dans le métal.

Il est connu de JP-A-58 77 702, un procédé de protection d'un métal solide contre l'oxydation pendant une opération de laminage au moyen d'un train de laminage à bande, l'ébauche traversant une enceinte dans laquelle est injecté en permanence un gaz inerte.

La présente invention vise à remédier aux inconvénients susmentionnés en procurant un procédé permettant d'obtenir, par des moyens très simples, une protection du métal contre l'oxydation pendant une opération de laminage.

A cet effet, le procédé selon J'invention est conforme à la revendication.

Dans le cas où le laminage est effectué au moyen d'un train à bande, on réalise l'inertage de l'ensemble de la table d'attente située en amont de la cage finisseuse.

Dans le cas où le laminage est effectué au moyen d'un laminoir planétaire, on réalise l'inertage dans des enceintes situées respectivement en amont et en aval des cylindres pousseurs situés eux-mêmes en amont des cylindres de travail.

L'invention a également pour objet une installation pour la mise en oeuvre du procédé suivant l'invention, conforme à la revendication 6. Les revendications 2 à 5 et 7 à 12 concernent respectivement des modes préférés de réalisation du procédé et de l'installation selon l'invention.

On décrira ci-après, à titre d'exemples non limitatifs, diverses formes d'exécution de la présente invention en référence au dessin annexé sur lequel :
- la figure 1 est une vue en coupe verticale et longitudinale schématique d'une installation de laminage mettant en oeuvre le procédé suivant l'invention, dans le cas d'un train de laminage à bande ;
- la figure 2 est une vue en coupe verticale et longitudinale schématique d'une installation de laminage à laminoir planétaire ;
- la figure 3 est une vue en perspective partielle d'une chambre de répartition du gaz inerte ;
- la figure 4 est une vue en coupe verticale et longitudinale schématique de la partie amont d'une enceinte d'inertage enfermant une table d'attente d'un train de laminage à bande ;
- la figure 5 est une vue en coupe verticale et transversale schématique faite suivant la ligne V-V de la figure 4 ;
- la figure 6 est une vue en coupe verticale et longitudinale schématique partielle d'une variante d'exécution d'une enceinte d'inertage.

Sur la figure 1, est représentée une installation de laminage de brames comportant successivement un four 1, une cage dégrossisseuse 2, une table d'attente 3, une cage finisseuse 4 et un refroidisseur 5, à travers lesquels passent successivement des brames 6 devant être laminées.

Suivant l'invention, l'ensemble de la table d'attente 3 est enfermé dans une enceinte d'inertage 7 qui comporte, au-dessus de la table proprement dite 3, plusieurs chambres de répartition de gaz inerte 8 disposées à la partie supérieure de l'enceinte d'inertage 7 et dirigeant, vers les brames 6 se trouvant sur la table d'attente 3, des courants de gaz inerte dont le débit peut être réglé individuellement ou globalement. Ces chambres de répartition 8 sont reliées ensemble, par l'intermédiaire de canalisations 9, à une source 10 de gaz inerte, lequel, peut être de l'azote.

Le procédé suivant l'invention permet ainsi de limiter la formation de calamine sur les brames 6 se trouvant sur la table d'attente 3, avant leur passage dans le train finisseur 4.

Dans l'exemple illustré sur la figure 2, le procédé suivant l'invention est appliqué à l'inertage de brames laminées au moyen d'un laminoir planétaire. Ce laminoir comporte, à la sortie d'une décalamineuse mécanique 11, un premier ensemble de cylindres pousseurs 12, lequel est suivi d'un ensemble de cylindres de travail 13. Pour assurer la protection de la brame 14 en cours de laminage, on prévoit en outre des enceintes d'inertage 15 et 16 analogues, dans leur principe, à l'enceinte d'inertage 7, l'enceinte d'inertage 15 étant disposée entre la décalamineuse 11 et l'ensemble de cylindres pousseurs 12 tandis que l'autre enceinte d'inertage 16 est disposée entre les cylindres pousseurs 12 et l'ensemble de cylindres de travail 13. Là encore, chacune des enceintes d'inertage 15, 16 comporte plusieurs chambres de répartition 8 disposées au-dessus de la brame et dirigeant vers cette dernière des courants de gaz inerte en provenance de sources correspondantes 10.

De manière inattendue, on a constaté que l'application du procédé selon l'invention dans le cas d'un train planétaire tel que décrit sur la figure 2 permettait non seulement d'abaisser la rugosité de la surface du produit laminé avant l'étape de décapage final, mais également d'abaisser nettement la rugosité après décapage, permettant d'atteindre une rugosité de surface proche de celle obtenue pour les mêmes produits sur un train à bande (sans inertage).

Le tableau ci-dessous montre les résultats comparatifs obtenus.

Dans ce tableau, RT = rugosité totale (en microns)
RP = moyenne des profondeurs
RA = écart moyen arithmétique par rapport à RP

Les figures 3A et 3B représentent une vue schématique d'un exemple de réalisation d'une chambre de répartition 8 selon l'invention. Celle-ci, de forme parallélépipédique est reliée par une canalisation 9 à la source de gaz inerte, et s'étend parallèlement et transversalement au-dessus des brames d'acier. La canalisation 9 débouche dans une chambre de détente 108 limitée par une cloison verticale 18 reliée à la face supérieure 109 de ladite chambre 8. Cette cloison est placée devant l'arrivée de gaz inerte, sous pression, et est chargée d'assurer la détente de ce gaz, de sorte que la pression P1 dans la chambre 108 est inférieure à la pression atmosphérique. La largeur de cette cloison (sa dimension parallèle à la fente 21) sera de préférence inférieure à 5 fois le diamètre D de la canalisation 9, celle-ci débouchant dans un plan de symétrie vertical de la chambre 8, plan perpendiculaire à la fente 21, de manière à assurer une symétrie de répartition du gaz inerte dans ladite chambre. La distance d₃ entre la cloison 18 et la canalisation 9 est telle que la variation de pression entre la chambre de détente 108 et la chambre de répartition 8 est inférieure ou égale à 0,4 mbars. L'arête inférieure de la cloison 18 délimite, avec les parois 110 et 111, ainsi que la cloison 19, la chambre de répartition du gaz inerte, dans laquelle la pression du gaz s'homogénise. Cette cloison 19 est solidaire de la face 111 de la chambre 8, sur toute sa longueur. Les cloisons 18 et 19 du fait de leurs positions et de leurs dimensions relatives (la cloison 19 se termine par une arête horizontale située à une distance d, au-dessus de l'arête inférieure de la cloison 18) définissant une première chicane pour le passage du gaz inerte.

De préférence, la section dans un plan vertical de la chambre de détente (soit d₃ x d₄) sera sensiblement égale à la section de la première chicane (soit d₂ x d,) afin d'éviter tout phénomène d'accélération des gaz.

Les parois 109, 112 et la cloison 19 définissent une chambre de répartition du gaz 102, créant une seconde chicane dans le trajet dudit gaz qui doit s'évacuer par la fente 21, de largeur réglable, située sur la face inférieure 111 de la chambre 8, ladite fente s'étendant sur toute la largeur de la chambre 8, parallèlement aux arêtes de celle-ci. La pression P2 dans cette chambre est telle que la différence de pression (P2-P1) impose une vitesse d'éjection des gaz par la fente 21 inférieure à 0,5 m/s. La largeur plus ou moins importante de cette fente permet de faire varier le débit, à vitesse des gaz constante. Dans ce but, le volet 22 qui contrôle l'ouverture de la fente peut avantageusement coopérer avec le circuit de mesure d'oxygène au voisinage de la brame mentionné plus bas. Il suffit, par exemple de faire un échantillonnage de la valeur mesurée de concentration d'oxygène, à des intervalles de temps déterminés et lorsque la différence entre la valeur mesurée et la valeur de consigne est supérieure à une valeur prédéterminée, commander l'avance dans un sens ou dans l'autre du volet, sur une longueur prédéterminée. On obtient ainsi un contrôle automatique du débit en fonction de l'oxygène présent.

Le réglage du débit de gaz inerte, par exemple d'azote, peut être effectué automatiquement en fonction de la pression partielle d'oxygène au voisinage de la brame. Pour cela, on mesure la concentration en oxygène à proximité de la brame à l'aide d'une sonde dont le signal est comparé à une valeur de consigne. Lorsque la valeur mesurée est supérieure à la valeur de consigne, ceci déclenche la commande de débit de gaz inerte (ou l'augmentation de la valeur de débit) de la chambre correspondante jusqu'à ce que la valeur mesurée par la sonde redevienne inférieure à la valeur de consigne. Cette régulation peut être effectuée pour l'ensemble des chambres de répartition 8 d'une même enceinte d'inertage (à l'aide d'une seule sonde) ou de préférence individuellement pour chacune de ces chambres 8. Dans ce cas, ceci permet de comparer la valeur mesurée par chaque sonde à oxygène à une valeur de consigne différente selon chaque chambre. On peut par exemple tolérer plus d'oxygène aux extrémités de la table d'attente que dans la partie centrale.

Si on se réfère maintenant aux figures 4 et 5, on y voit une modification de l'installation permettant de tenir compte du fait que, dans certains cas, les brames 6 arrivent du four avec une forme incurvée vers le haut, à leur partie antérieure. De ce fait, ces brames 6 pourraient venir heurter la paroi frontale et transversale 7a, située en amont, de chaque enceinte d'inertage 7. Pour remédier à cet inconvénient, suivant une variante d'exécution de l'invention, la partie supérieure de l'enceinte d'inertage 7 est montée pivotante autour d'un axe horizontal et longitudinal 23 s'étendant d'un côté de la table d'attente 3 et cette partie supérieure de l'enceinte d'inertage 7 est accouplée à un dispositif élévateur tel qu'un vérin 24. De ce fait, si une brame 6 vient heurter, du fait de sa cambrure, la paroi frontale 7a, il suffit de soulever, au moyen du vérin 24, la partie supérieure de l'enceinte d'inertage 7, en la faisant pivoter autour de l'axe longitudinale 23, pour permettre à la brame de passer.

Pour éliminer l'inconvénient précité, on peut prévoir d'autres moyens, par exemple en soulevant l'ensemble de la partie supérieure de l'enceinte d'inertage_{'}7 suivant un mouvement de translation verticale.

Dans la variante d'exécution illustrée sur la figure 6, l'enceinte d'inertage 7 comporte une pluralité de chambres de répartition 25 qui sont constituées par des boîtes cylindriques ouvertes à leur partie inférieure et raccordées à la paroi horizontale supérieure 7b de l'enceinte d'inertage 7, le long d'orifices 26 ménagés dans cette paroi 7b pour l'entrée du gaz inerte. Chacune des chambres de répartition 25 est surmontée d'une chambre de détente 27, également cylindrique et de plus petit diamètre, et qui est raccordée, par la canalisation 9, à la source de gaz inerte 10. Dans cette chambre de détente 27 est monté un écran horizontal 28 formant chicane. Les boîtes ou chambres de répartition 25 sont disposées, dans la partie amont de l'enceinte d'inertage 7, de manière à assurer un débit et une répartition appropriée des courants de gaz inerte introduits dans l'enceinte d'inertage. Ces courants à débit important assurent une forte dilution de la quantité d'oxygène qui est aspirée dans l'enceinte d'inertage 7, lorsqu'une brame 6 y pénètre.

Comme on peut le voir sur la figure 6, l'enceinte d'inertage 7 peut également comporter, en dessous de la table d'attente 3, des rampes de diffusion de gaz inerte 29 dirigeant des courants de ce gaz vers le haut, en direction des rouleaux de la table d'attente 3, pour diluer dans cette zone l'oxygène qui est entraîné par les rouleaux de la table d'attente 3.

La paroi frontale amont 7a de l'enceinte d'inertage 7 présente naturellement une ouverture de dimensions suffisantes pour permettre le passage des brames 6. Cette ouverture peut être fermée en permanence pour éviter l'entrée de l'oxygène extérieur, au moyen d'un rideau gazeux (gaz inerte) soufflé en travers de cette ouverture. Celle-ci peut être également obturée par une porte étanche 31 coulissant verticalement et pouvant être abaissée pour fermer l'ouverture de la paroi frontale 7a, tant qu'une brame 6 ne doit pas être introduite dans l'enceinte d'inertage 7.

La figure 7 représente un exemple de réalisation particulièrement performant du procédé selon l'invention.

Les brames B,, B₂, ... sont en attente sur le tapis T dans l'enceinte H qui est remplie de gaz inerte. Celui-ci est injecté par les chambres H" H₂ et H₃ ayant respectivement une vitesse d'injection de gaz Vₗ, V₂ et V₃ et placées successivement et respectivement à une distance L,, L₂ et L₃. Le sens d'avance des brames est indiqué par la flèche F₄. Dans ces conditions, on a constaté, de manière inattendue, qu'on obtenait moins de calamine sur les brames (oxydation) en augmentant progressivement la vitesse d'éjection des gaz des chambres Hₗ, H₂ et H₃ et non en instaurant une plus forte vitesse (et donc un plus fort débit) à l'entrée de l'enceinte H, soit dans la chambre H,, comme on avait pu le penser jusqu'alors. Bien entendu, la vitesse d'éjection doit rester inférieure à 0,5 m/s.

A titre d'exemple et pour une chambre H de 20 mètres de long, dans laquelle sont en attente des brames à une température de l'ordre de 1 150 °C, on a placé trois chambres à des distances respectives L, = 3 mètres, L₂ = 6 mètres et L₃ = 6 mètres. Les vitesses V,, V₂ et V₃ étaient respectivement de 0,16 m/s, 0,33 m/s et de 0,5 m/s. On obtient ainsi des brames ayant les qualités de rugosité mentionnées dans les tableaux plus haut sous la rubrique « µm avant décapage - avec inertage (essais 3, 4, 5 et 6).

## Revendications

1. Procédé de protection d'un métal solide contre l'oxydation pendant une opération de laminage au moyen d'un train de laminage à bande ou d'un laminoir planétaire, dans lequel on fait passer l'ébauche à laminer à travers une enceinte, placée en amont d'une ou des cages de laminage, enceinte dans laquelle est projeté en permanence un gaz inerte, caractérisé en ce que l'on injecte ledit gaz inerte dans l'enceinte selon une pluralité de jets disposés le long du chemin de passage de l'ébauche à laminer, en ce que la vitesse d'injection dudit gaz desdits jets augmente progressivement, dans le sens d'avance de l'ébauche dans l'enceinte et en ce que la vitesse d'injection la plus élevée reste inférieure ou égale à 0,5 m/s.

2. Procédé selon la revendication 1, caractérisé en ce que, dans le cas où le laminage est effectué au moyen d'un train à bande, on réalise l'inertage de l'ensemble de la table d'attente située en amont de la cage finisseuse.

3. Procédé selon la revendication 1, caractérisé en ce que, dans le cas où le laminage est effectué au moyen d'un laminoir planétaire, on réalise l'inertage dans des enceintes situées respectivement en amont et en aval des cylindres pousseurs situés eux-mêmes en amont des cylindres de travail.

4. Procédé selon l'une des revendications 1 à 3, caractérisé en ce que le gaz inerte est injecté au-dessus de l'ébauche.

5. Procédé selon la revendication 4, caractérisé en ce que l'on injecte également du gaz inerte au-dessous de l'ébauche.

6. Installation de protection d'un métal solide contre l'oxydation pendant une opération de laminage au moyen d'un train de laminage à bande ou d'un laminoir planétaire, dans lequel on fait passer l'ébauche à laminer à travers au moins une enceinte (7,15,16), placée en amont d'une ou des cages de laminage (2, 4), enceinte (7, 15, 16) dans laquelle est projeté en permanence un gaz inerte, caractérisée en ce qu'elle comporte des enceintes d'inertage (7, 15, 16) alimentées en gaz inerte et enfermant la table d'attente (3), dans le cas.où le laminage est effectué au moyen d'un train à bande, ou situées de part et d'autre des cylindres pousseurs (12), autour des ébauches (14) à laminer, lôrsque le laminage est réalisé au moyen d'un laminoir planétaire et en ce que chaque enceinte d'inertage (7, 15, 16) comporte, au-dessus de la table proprement dite (3), plusieurs chambres de répartition de gaz inerte (8, 25) disposées à la partie supérieure de l'enceinte d'inertage (7) et dirigeant vers les brames (6), se trouvant sur la table d'attente (3), des courants de gaz inerte dont le débit peut être réglé individuellement ou globalement, ces chambres de répartition (8, 25) étant reliées ensemble, par l'intermédiaire de canalisations (9), à une source (10) de gaz inerte, lequel peut être de l'azote.

7. Installation selon la revendication 6, caractérisée en ce que des moyens sont prévus pour soulever la partie supérieure de chaque enceinte d'inertage (7).

8. Installation selon la revendication 7, caractérisée en ce que la partie supérieure de l'enceinte d'inertage (7) est montée mobile verticalement et cette partie supérieure de l'enceinte d'inertage (7) est accouplée à un dispositif élévateur tel qu'un vérin vertical (24).

9. Installation selon l'une des revendications 6 à 8, caractérisée en ce que chaque chambre de répartition (8) assurant la diffusion du gaz inerte dans les enceintes d'inertage se présente sous la forme d'un caisson parallélépipédique s'étendant transversalement au-dessus des brames, la canalisation (9) débouche dans une chambre de détente (17) qui est séparée du reste du volume interne du caisson par deux cloisons verticales et transversales distantes l'une de l'autre, à savoir une cloison supérieure (18) et une cloison inférieure (19), ces deux cloisons délimitant entre elles une fente transversale (20), et la partie restante du caisson constituant la chambre de répartition (8) présente, dans sa paroi inférieure, une fente horizontale et transversale (21) dont la largeur est réglable, cette fente étant délimitée par une plaque (22) qui est montée réglable longitudinalement sur la paroi inférieure de la chambre de répartition (8), de manière à faire varier le débit de gaz inerte sortant à travers la fente (21).

10. Installation selon l'une des revendications 6 à 8, caractérisée en ce que chaque chambre de répartition (25) assurant la diffusion du gaz inerte dans l'enceinte d'inertage se présente sous la forme d'une boîte cylindrique (25) coiffant un orifice (26) prévu dans la paroi horizontale supérieure (7b) de l'enceinte d'inertage (7) et qui est surmontée d'une chambre de détente (27) également cylindrique mais de plus petit diamètre, laquelle est raccordée à la source de gaz inerte (10) pour la canalisation (9).

11. Installation selon l'une des revendications 6 à 10, caractérisée en ce que la paroi amont (7a) de l'enceinte d'inertage (7) présente une ouverture pour le passage des brames qui est obturée par un rideau gazeux ou une porte étanche coulissante (31).

12. Installation selon l'une des revendications 6 à 11, caractérisée en ce que l'enceinte d'inertage (7) comporte des rampes (29) de diffusion de gaz inerte situées sous les rouleaux supportant les brames (6).

## Claims

1. Process for protection of a solid metal against oxidation during a rolling operation by means of a strip rolling train or of a planetary rolling mill, in which the blank to be rolled is made to pass through an enclosure situated upsteam of a rolling stand or stands, into which enclosure an inert gas is constantly injected, characterised in that the said inert gas is injected into the enclosure via a plurality of nozzles positioned along the path of travel of the blank to be rolled, in that the speed of injection of the said gas from the said nozzles rises progressively in the direction of advance of the blank within the enclosure, and in that the highest injection speed remains lower than or equal to 0.5 m/s.

2. Process according to claim 1, characterised in that in the case in which the rolling is effected by means of a strip rolling train, the whole of the waiting table situated upstream of the finishing stand is rendered inert.

3. Process according to claim 1, characterised in that in the case in which the rolling is effected by means of a planetary rolling mill, the inert rendering treatment is carried out within enclosures situated respectively up and downstream of the pressure rolls which are themselves situated upstream of the working rolls.

4. Process according to one of claims 1 to 3, characterised in that the inert gas is injected above the blank.

5. Process according to claim 4, characterised in that inert gas is also injected below the blank.

6. Installation for protection of a solid metal against oxidation during a rolling operation by means of a strip rolling train or of a planetary rolling mill, in which the blank to be rolled is made to pass through at least one enclosure (7, 15, 16) situated upstream of one of the rolling stands (2, 4), into which enclosure an inert gas is constantly injected, characterised in that it comprises inert treatment enclosures (7, 15, 16) supplied with the inert gas and enclosing the waiting table (3), in the case in which the rolling operation is performed by means of a strip rolling train, or situated on each side of pressure cylinders (12) around the blanks (14) to be rolled when the rolling operation is performed by means of a planetary rolling mill, and in that each inert treatment enclosure (7,15,16) is provided above the actual table (3) with several chambers for distribution of inert gas (8, 25) arranged at the upper portion of the inert treatment enclosure (7) and directing flows of inert gas towards the slabs (6) present on the waiting table (3), the flow rates of which may be controlled separately or altogether, these distribution chambers (8, 25) being connected together via pipes (9) to a source (10) of inert gas which may be nitrogen.

7. Installation according to ciaim 6. characterised in that means are provided for raising the upper part of each inert treatment enclosure (7).

8. Installation according to claim 7, characterised in that the upper part of the inert treatment enclosure (7) is arranged to be vertically displaceable and this upper part of the inert rendering enclosure (7) is coupled to a lifting device such as a vertical jack (24).

9. Installation according to one of the claims 6 to 8, characterised in that each distribution chamber (8) providing the diffusion of inert gas into the inert treatment enclosures is in the form of a parallel epipedal chest extending transversely above the slabs, the pipe (9) leads into an expansion chamber (17) which is separated from the remainder of the internal volume of the chest by two vertical and transverse partitions spaced apart one from another, that is to say an upper partition (18) and a lower partition (19), these two partitions between them delimiting a transverse gap (20) and the remaining portion of the chest forming the distribution chamber (8), which has in its lower wall a horizontal and transverse slot (21) the width of which is adjustable, this slot being delimited by a plate (22) which is installed in longitudinally adjustable manner on the lower wall of the distribution chamber (8) in such a way as to cause variation of the rate of flow of inert gas emerging through the slot (21).

10. Installation according to one of claims 6-8 characterised in that each distribution chamber (25) providing the diffusion of the inert gas into the inert treatment enclosure is in the form of a cylindrical box (25) capping an orifice (26) provided in the upper horizontal wall (7b) of the inert treatment enclosure (7) and which is topped by an expansion chamber (27) which is also cylindrical but of smaller diameter, which is connected to the source (10) of inert gas via the pipe (9).

11. Installation according to one of claims 6-10 characterised in that the upstream side (7a) of the inert treatment enclosure (7) has an opening for traversal by the slabs, which is closed off by means of a gas curtain or of a sealed sliding door (31).

12. Installation according to one of claims 6-11 characterised in that the inert treatment enclosure (7) comprises perforated diffusion booms (29) for inert gas, situated below the rolls carrying the slabs (6).

## Patentansprüche

1. Verfahren zum Schutz eines festen Metalles gegen Oxidation während eines Walzverfahrens mit Hilfe einer Bandwalzstraße oder eines Planetenwalzwerkes, worin man den zu walzenden Rohling durch einen Raum gehen läßt, der aufstromwärts eines oder mehrerer Walzgerüste angeordnet ist und in welchen permanent ein Inertgas eingespritzt wird, dadurch gekennzeichnet, daß man das Inertgas in den Raum durch mehrere entlang dem Weg des Durchgangs des zu walzenden Rohlings angeordnete Strahlen einspritzt, daß man die Einspritzgeschwindigkeit des Gases dieser Strahlen zunehmend in Richtung des Vorrückens des Rohlings in dem Raum erhöht und daß die höchste Einspritzgeschwindigkeit unterhalb oder gleich 0,5 m/s bleibt.

2. Verfahren nach Anspruch 1, dadurch gekennzeichnet, daß man im Falle, wo das Walzen mit Hilfe einer Bandstraße durchgeführt wird, eine Inertheit der Gesamtheit der Warteplatte, welche aufstromwärts von dem Endgerüst angeordnet ist, realisiert.

3. Verfahren nach Anspruch 1, dadurch gekennzeichnet, daß man im Falle, wo das Walzen mit Hilfe eines Planetenwalzwerkes durchgeführt wird, eine Inertheit in den Räumen, welche jeweils aufstromwärts und abstromwärts von Schubzylindern, die ihrerseits aufstromwärts von Arbeitszylindern liegen, angeordnet sind, realisiert.

4. Verfahren nach einem der Ansprüche 1 bis 3, dadurch gekennzeichnet, daß das Inertgas oberhalb des Rohlings eingespritzt wird.

5. Verfahren nach Anspruch 4, dadurch gekennzeichnet, daß man Inertgas auch unterhalb des Rohlings einspritzt.

6. Vorrichtung zum Schutze eines festen Metalles gegen Oxidation während eines Walzverfahrens mit Hilfe einer Bandwalzstraße oder eines Planetenwalzwerkes, bei dem man den zu walzenden Rohling durch wenigstens einen Raum (7, 15, 16) gehen läßt, der aufstromwärts eines oder mehrerer Walzgerüste (2, 4) angeordnet ist und in welchem permanent ein Inertgas eingespritzt wird, dadurch gekennzeichnet, daß sie Inertheitsräume (7, 15, 16), die mit Inertgas gespeist werden und die Warteplatte (3) enthalten im Falle, wo das Walzen mit Hilfe einer Bandstraße erfolgt, oder die beiderseits von Schubzylindern (12) um zu walzende Rohlinge (14) herum angeordnet sind, wenn das Walzen mit Hilfe eines Planetenwalzwerks erfolgt, aufweist und daß jeder Inertheitsraum (7, 15, 16) oberhalb der Warteplatte (3) mehrere Inertgasverteilerkammern (8, 25) aufweist, die im oberen Teil des Inertheitsraumes (7) angeordnet sind und gegen die Brammen (6), die sich auf der Warteplatte (3) befinden, Inertgasströme richten, deren Durchsatz einzeln oder global gesteuert werden kann, wobei diese Verteilerkammern (8, 25) gemeinsam mit Hilfe von Rohren (9) mit einer Inertgasquelle (10), welche eine solche von Stickstoff sein kann, verbunden sind.

7. Vorrichtung nach Anspruch 6, dadurch gekennzeichnet, daß Einrichtungen zum Anheben des oberen Teil eines jeden Inertheitsraumes (7) vorgesehen sind.

8. Vorrichtung nach Anspruch 7, dadurch gekennzeichnet, daß der obere Teil des Inertheitsraumes (7) vertikal beweglich angeordnet ist und daß dieser obere Teil des Inertheitsraumes (7) mit einer Hebeeinrichtung, wie einer vertikalen Schraubenspindelhebeeinrichtung (24), gekoppelt ist.

9. Vorrichtung nach einem der Ansprüche 6 bis 8, dadurch gekennzeichnet, daß jede Verteilerkammer (8), die die Ausbreitung des Inertgases in den Inertheitsräumen gewährleistet, in der Form eines parallelepipedischen Kastens vorliegt, der sich quer oberhalb der Brammen erstreckt, das Rohr (9) in eine Entspannungskammer (17) mündet, die von dem Rest des Innenvolumens des Kastens durch zwei voneinander beabstandete vertikale und querliegende Wände getrennt ist, d. h. eine obere Wand (18) und eine untere Wand (19), wobei diese beiden Wände zwischen sich einen quer verlaufenden Schlitz (20) begrenzen, und daß der restliche Teil des Kastens, der die Verteilerkammer (8) darstellt, in seiner unteren Wand einen horizontalen und querliegenden Schlitz (21) bildet, dessen Breite steuerbar ist, wobei dieser Schlitz durch eine Platte (22) begrenzt ist, welche in Längsrichtung steuerbar auf der unteren Wand der Verteilerkammer (8) derart befestigt ist, daß man den Durchsatz des durch den Schlitz (21) austretenden Inertgases variieren kann.

10. Vorrichtung nach einem der Ansprüche 6 bis 8, dadurch gekennzeichnet, daß jede Verteilerkammer (25), die die Ausbreitung des Inertgases in dem Inertheitsraum gewährleistet, in der Form eines zylindrischen Kastens (25) vorliegt, der die Öffnung (26) überdeckt, welche in der oberen horizontalen Wand (7b) des Inertheitsraumes (7) vorgesehen ist, über dem eine Entspannungskammer (27) angeordnet ist, die ebenfalls zylindrisch ist, aber kleineren Durchmesser hat und welche mit der Inertgasquelle (10) durch das Rohr (9) verbunden ist.

11. Vorrichtung nach einem der Ansprüche 6 bis 10, dadurch gekennzeichnet, daß die Wand (7a) aufstromwärts von dem Inertheitsraum (7) eine Öffnung für den Durchgang von Brammen besitzt. die durch einen Gasvorhang oder eine dichte verschiebbare Tür (31) verschlossen ist.

12. Vorrichtung nach einem der Ansprüche 6 bis 11, dadurch gekennzeichnet, daß der Inertheitsraum (7) Inertgasausbreitungsbrücken (29) aufweist, die unter den die Brammen (6) abstützenden Walzen angeordnet sind.
